# EUROPÄISCHE PATENTANMELDUNG

(11) **EP 4 650 559 A1**
(43) Veröffentlichungstag der Anmeldung: **19.11.2025**
(21) Anmeldenummer: 24175581.8
(22) Anmeldetag: 14.05.2024
(51) Int. Cl.: E06B 3/673, E06B 3/663

(54) **POLYMERER ABSTANDSHALTER FÜR EINE ISOLIERVERGLASUNG MIT AEROGEL-ZUSATZ**

(71) Anmelder: Saint-Gobain Glass France, 92400 Courbevoie (FR)
(72) Erfinder: BORCHMANN, Nikolai, 52134 Herzogenrath (DE); MARJAN, Christopher, 52134 Herzogenrath (DE); MEMAR JAVID, Siyamak, 52134 Herzogenrath (DE); ZILLER, Marine, 52134 Herzogenrath (DE)
(74) Vertreter: Feist, Florian Arno

(57) **Zusammenfassung**

Die vorliegende Erfindung betrifft einen Abstandshalter (1) für eine Isolierverglasung, der aus einem Material gefertigt ist, welches mindestens ein polymeres Basismaterial enthält, wobei dem polymeren Basismaterial mindestens ein Aerogel zugesetzt ist.

## Beschreibung

Die Erfindung betrifft einen Abstandshalter für eine Isolierverglasung, ein Verfahren zu seiner Herstellung und eine Isolierverglasung mit dem Abstandshalter.

Im Fenster- und Fassadenbereich von Gebäuden werden heutzutage fast ausschließlich Isolierverglasungen eingesetzt. Isolierverglasungen bestehen aus mindestens zwei Glasscheiben, welche durch einen Abstandshalter (Spacer) in einem definierten Abstand zueinander angeordnet sind. Der Abstandshalter ist rahmenartig, insbesondere rechteckig ausgebildet und umlaufend im Randbereich der Verglasung angeordnet. Zwischen den Scheiben ist somit ein Zwischenraum ausgebildet, welcher in der Regel mit einem Inertgas gefüllt ist. Der Wärmefluss zwischen dem von der Verglasung begrenzten Innenraum und der äußeren Umgebung kann durch die Isolierverglasung im Vergleich zu einer einfachen Verglasung erheblich reduziert werden. Der Abstandshalter weist typischerweise einen Hohlraum auf, der mit einem Trockenmittel gefüllt ist, um den Zwischenraum frei von Feuchtigkeit zu halten.

Herkömmliche Abstandshalter sind aus einem Leichtmetall (typischerweise aus Aluminium) oder Edelstahl gefertigt. Es sind aber auch polymere Abstandshalter bekannt, beispielsweise aus DE 27 52 542 C2 oder DE 19 625 845 A1. Die polymeren Abstandshalter weisen eine geringere Wärmeleitfähigkeit auf als metallene Abstandshalter, so dass die thermisch isolierende Wirkung der Verglasung im Randbereich deutlich verbessert werden kann. Dem polymeren Basismaterial sind typischerweise Glasfasern zugesetzt, welche die Steifigkeit und Stabilität des Abstandshalters erhöhen und den thermischen Längenausdehnungskoeffizienten begrenzen. Glasfasern haben grundsätzlich einen negativen Effekt hinsichtlich der Wärmeleitfähigkeit, der durch eine geeignete Orientierung der Glasfasern aber minimiert werden kann.

Grundsätzlich ist der Fachmann stets bemüht, den Wärmefluss durch die Isolierverglasung zu minimieren. Es besteht daher weiter Bedarf an Abstandshaltern mit einer verringerten Wärmeleitfähigkeit.

Der vorliegenden Erfindung liegt die Aufgabe zugrunde, einen derart verbesserten polymeren Abstandshalter bereitzustellen, der eine verringerte Wärmeleitfähigkeit aufweist.

Die Aufgabe der Erfindung wird erfindungsgemäß durch einen polymeren Abstandshalter für eine Isolierverglasung gemäß Anspruch 1 gelöst. Bevorzugte Ausgestaltungen gehen aus den Unteransprüchen hervor.

Der erfindungsgemäße Abstandshalter ist aus einem Material gefertigt, welches mindestens ein polymeres Basismaterial enthält. Er zeichnet sich dadurch aus, dass dem polymeren Basismaterial mindestens ein Aerogel zugesetzt ist.

Aerogele sind dem Fachmann als solche bekannt. Es handelt sich dabei um hochporöse Festkörper, welche sich bekanntermaßen durch eine sehr geringe thermische Leitfähigkeit und wärmedämmende Eigenschaften auszeichnen. Durch den Aerogel-Zusatz wird die Wärmeleitfähigkeit des Materials des Abstandshalters gegenüber derjenigen des polymeren Basismaterials verringert. Das ist der große Vorteil der vorliegenden Erfindung.

Der Abstandshalter ist grundsätzlich auf Basis des polymeren Basismaterials ausgebildet. Es bestimmt die grundlegenden Eigenschaften des Abstandshalters, welche durch Zusätze (erfindungsgemäß zumindest das Aerogel, bevorzugt auch Glasfasern und optional auch Farbmittel, Stabilisatoren und ähnliche Zusätze) beeinflusst werden. Der Anteil des polymeren Basismaterials am Material des Abstandshalters beträgt bevorzugt mindestens 40 Gew.-%, besonders bevorzugt mindestens 50 Gew.-%, ganz besonders bevorzugt mindestens 60 Gew.-%. Der Anteil des polymeren Basismaterials kann beispielsweise von 40 Gew.-% bis 95 Gew.-% betragen oder von 50 Gew.-% bis 95 Gew.-% oder von 60 Gew.-% bis 90 Gew.-% oder von 60 Gew.-% bis 70 Gew.-%.

Das Material des Abstandshalters enthält neben dem polymeren Basismaterial als Zusatz zumindest ein Aerogel. Der Aerogel-Anteil beträgt dabei bevorzugt mindestens 5 Gew.-%, bevorzugt mindestens 10%. Damit kann die Wärmeteilfähigkeit des Materials vorteilhaft verringert werden. Grundsätzlich ist ein möglichst hoher Aerogel-Anteil für die Wärmeleitfähigkeit vorteilhaft. Andererseits sollte der Aerogel-Anteil aber auch nicht zu hoch sein, so dass Raum für weitere Zusätze gelassen wird (insbesondere Glasfasern), ohne den Anteil des polymeren Grundmaterials zu sehr herabzusetzen. In einer vorteilhaften Ausgestaltung beträgt der Aerogel-Anteil von 10 Gew.-% bis 20 Gew.-%, bevorzugt von 10 Gew.-% bis 15 Gew.-%.

Typischerweise sind polymeren Abstandshaltern Glasfasern zugesetzt. Der Glasfaser-Anteil verbessert vor allem die mechanischen Eigenschaften des Abstandshalters, erhöht insbesondere seine Steifigkeit und begrenzt die thermische Längenausdehnung. Auch der erfindungsgemäße Abstandshalter enthält bevorzugt Glasfaser. Dem Material des Abstandshalters sind daher in einer vorteilhaften Ausgestaltung neben dem Aerogel auch Glasfasern zugesetzt. Der Glasfaser-Anteil beträgt bevorzugt mindestens 15 Gew.-%, besonders bevorzugt mindestens 20 Gew.-%. Auch hier sollte der Glasfaser-Anteil nicht allzu hoch sein, um Raum für den Aerogel-Zusatz zu lassen und den Anteil des polymeren Grundmaterials nicht allzu sehr zu verringern. Der Glasfaser-Anteil beträgt in einer besonders vorteilhaften Ausgestaltung von 20 Gew.-% bis 30 Gew.-%, bevorzugt von 20 Gew.-% bis 25 Gew.-%.

Das Material des Abstandshalters kann sonstige Zusätze enthalten, wie es für industriell verarbeitete Kunststoffe üblich ist. Dabei handelt es sich insbesondere um Stabilisatoren, beispielsweise UV-Stabilisatoren oder chemische Stabilisatoren, Farbadditive und/oder Verarbeitungshilfsmittel. Der Anteil solcher sonstigen Zusätze beträgt bevorzugt höchstens 5 Gew.-%, besonders bevorzugt höchstens 2 Gew.-%, beispielsweise von 0,1 Gew.-% bis 2 Gew.-% oder von 0,5 Gew.-% bis 2 Gew.-%.

In einer besonders vorteilhaften Ausgestaltung enthält das Material des Abstandshalters (beziehungsweise besteht aus):
- mindestens 5 Gew.-% des Aerogels, bevorzugt mindestens 10 Gew.-%, besonders bevorzugt von 10 Gew.-% bis 20 Gew.-%, ganz besonders bevorzugt von 10 Gew.-% bis 15 Gew.-%,
- mindestens 15 Gew.-% an Glasfasern, bevorzugt mindestens 20 Gew.-%, besonders bevorzugt von 20 Gew.-% bis 30 Gew.-%, ganz besonders bevorzugt von 20 Gew.-% bis 25 Gew.-%,
- höchstens 5 Gew.-% sonstiger Zusätze, insbesondere enthaltend Stabilisatoren (wie UV-Stabilisatoren), Farbadditive, Härtungsmittel und/oder Verarbeitungshilfsmittel, bevorzugt höchstens 2 Gew.-%, besonders bevorzugt von 0,1 Gew.-% bis 2 Gew.-%, beispielsweise von 0,5 Gew.-% bis 2 Gew.-%.

Der Rest wird durch das polymere Basismaterial gebildet, so dass die Summe der Bestandteile 100 Gew.-% ergibt.

In einer besonders vorteilhaften Ausgestaltung enthält das Material des Abstandshalters (beziehungsweise besteht aus):
- mindestens 5 Gew.-% des Aerogels, mindestens 15 Gew.-% an Glasfasern, höchstens 5 Gew.-% der besagten sonstigen Zusätze,
- bevorzugt mindestens 10 Gew.-% des Aerogels, mindestens 20 Gew.-% an Glasfasern, höchstens 2 Gew.-% sonstiger Zusätze,
- besonders bevorzugt von 10 Gew.-% bis 20 Gew.-% des Aerogels, von 20 Gew.-% bis 30 Gew.-% an Glasfasern, höchstens 2 Gew.-% (beispielsweise von 0,1 Gew.-% bis 2 Gew.-%) der besagten sonstigen Zusätze,
- ganz besonders bevorzugt von 10 Gew.-% bis 15 Gew.-% des Aerogels, von 20 Gew.-% bis 25 Gew.-% an Glasfasern, höchstens 2 Gew.-% (beispielsweise von 0,1 Gew.-% bis 2 Gew.-% oder von 0,5 bis 2 Gew.-%) der besagten sonstigen Zusätze.

Der Rest wird jeweils durch das polymere Basismaterial gebildet, so dass die Summe der Bestandteile 100 Gew.-% ergibt.

Das polymere Basismaterial ist grundsätzlich nicht auf bestimmte Polymere beschränkt. Es können bevorzugt alle Polymere verwendet werden, welche auch für herkömmliche polymere Abstandshalter gebräuchlich sind. Die Klasse der amorphen Thermoplaste sind in thermischer Hinsicht besonders vorteilhaft und daher bevorzugt.

In einer vorteilhaften Ausgestaltung ist das polymere Basismaterial Polypropylen (PP), Acrylnitril-Butadien-Styrol (ABS), Acrylester-Styrol-Acrylnitril (ASA), Acrylnitril-Butadien-Styrol-Polycarbonat (ABS/PC), Styrol-Acrylnitril (SAN), Polyethylenterephthalat-Polycarbonat (PET/PC), Polybutylenterephthalat-Polycarbonat (PBT/PC), Polyethylen (PE), Polycarbonat (PC), Polystyrol (PS), Polybutadien, Polynitril, Polyester, Polyurethan, Polymethylmethacrylat, Polyacrylat, Polyamid, Polyethylenterephthalat (PET), mit Glykol modifiziertes PET (PETG), Polybutylenterephthalat (PBT) oder Copolymere oder Derivate oder Gemische davon. Unter Derivaten werden insbesondere Polymere mit der Grundkette der besagten Polymere verstanden, welche zusätzliche Substituenten tragen.

Bevorzugt sind insbesondere Polypropylen (PP), Acrylnitril-Butadien-Styrol (ABS), Acrylester-Styrol-Acrylnitril (ASA), Acrylnitril-Butadien-Styrol-Polycarbonat (ABS/PC), Styrol-Acrylnitril (SAN), mit Glykol modifiziertes PET (PETG), Polyethylenterephthalat-Polycarbonat (PET/PC), Polybutylenterephthalat-Polycarbonat (PBT/PC) oder Copolymere oder Derivate oder Gemische davon.

Anders als der Name zunächst vermuten lässt sind Aerogele keine Gele, sondern hochporöse Festkörper. Der Name rührt daher, dass Aerogele typischerweise aus Gelen hergestellt werden, wobei die flüssige Komponente des Gels durch ein Gas ersetzt wird, ohne dass die Gelstruktur kollabiert, beispielsweise durch superkritische Trocknung oder Gefriertrocknung. Aerogele bestehen strukturell aus einer Verästelung von Partikelketten (dendritische Struktur) mit sehr vielen Zwischenräumen (Poren), insbesondere in Form offener Poren. Die Partikelketten weisen Kontaktstellen zueinander auf, so dass das Aerogel als stabiles, schwammartiges Netz aufgefasst werden kann. Die Partikelketten selbst ergeben sich häufig durch die Fusion von beispielsweise sphärischen Partikeln. Ein sehr hoher Volumenanteil der Aerogele besteht aus Poren, insbesondere offenen Poren. Daher weisen Aerogele eine sehr geringe Dichte auf. Aerogele können beispielsweise durch Sol-Gel-Verfahren hergestellt werden.

Es können Einlagerungen in den Poren vorhanden, beispielsweise um die mechanischen, thermischen oder optischen Eigenschaften der Aerogel-Lage zu beeinflussen. Die Poren sind typischerweise luftgefüllt, abgesehen von etwaigen Einlagerungen.

Unter der Porosität wird im Sinne der Erfindung der Anteil des Volumens der Poren am Gesamtvolumen des Aerogels bezeichnet. Das Aerogel weist bevorzugt eine Porosität von 50% bis 99,98% auf, besonders bevorzugt von 80% bis 99%, ganz besonders bevorzugt von 85% bis 98 Die Porosität kann durch Gassorptionsmessung mit Stickstoff als Messgas bestimmt werden, insbesondere mit Kohlendioxid (CO₂) als Messgas bei einer Temperatur von 273 K.

Die Porengröße des Aerogels beträgt bevorzugt von 1 nm bis 50 nm, besonders bevorzugt von 10 nm bis 40 nm. Damit ist insbesondere der Durchmesser der typischerweise näherungsweise kugelförmigen Poren gemeint. Auch die Porengröße kann mit der besagten Gassorptionsmessung bestimmt werden.

Die Dichte des Aerogels beträgt bevorzugt von 0,16 mg/cm³ bis 500 mg/cm³, besonders bevorzugt von 10 mg/cm³ bis 300 mg/cm³. Damit ist die Rohdichte gemeint basierend auf dem Volumen einschließlich der Porenräume, wobei die Luft in den Poren nicht in die Masse eingerechnet wird.

Die Partikel, welches das Netzwerk an Partikelketten aufbauen, weisen typischerweise eine Größe von 1 nm bis 10 nm auf.

Aerogele können aus verschiedenen Materialien gebildet werden (Material der Partikelketten). Das Aerogel ist bevorzugt aus Silikat, aus einem Polymer, aus Kohlenstoff, aus Cellulose oder aus einem Metalloxid ausgebildet. Grundsätzlich sind sämtliche Polymere und Metalloxide geeignet. Beispiele sind Polyimid für ein Polymer und Aluminiumoxid, Titanoxid, Zirkoniumoxid (alle transparent und weiß oder bläulich), Eisenoxid (opak, rot oder gelb), Chromoxid (opak, grün oder blau) und Vanadiumoxid (opak, olivgrün) für Metalloxide. Silikat-Aerosole besitzen streng genommen nicht die chemische Zusammensetzung eines Silikats, sondern etwa SiO(OH)_{y}(OR)_{z}, wobei R ein organischer Rest ist und die Parameter y und z vom Herstellungsprozess abhängig sind. Sie werden dennoch allgemein derart bezeichnet und der Ausdruck Silikat auch im Rahmen der vorliegenden Erfindung entsprechend benutzt. Im Englischen ist auch die Bezeichnung "silica aerogel" gebräuchlich (also SiO₂-Aerogel). Für die vorliegende Erfindung sind Silikat-Aerogele, Polymer-Aerogele und Cellulose-Aerogele besonders bevorzugt. Diese Aerogele sind gut erforscht und bereits in großer Zahl kommerziell erhältlich. Dem Material des Abstandshalters ist erfindungsgemäß mindestens ein Aerogel zugesetzt, es können aber auch mehrere verschiedene Aerogele zugesetzt sein.

In einer besonders vorteilhaften Ausgestaltung ist das Material des Abstandshalters geschäumt. Bei der Herstellung wird dem Material dazu typischerweise ein Schäumungsmittel zugesetzt, welches (beispielsweise thermisch induziert) zersetzt wird und dabei ein Gas freisetzt, typischerweise Kohlendioxid (CO₂) oder Stickstoff (N₂). Dadurch werden Poren im Material ausgebildet. Diese Poren sind insbesondere geschlossene Poren, so dass das besagte Gas dauerhaft innerhalb der Poren verbleibt. Da das Gas, insbesondere CO₂ oder N₂, eine geringere Wärmeleitfähigkeit aufweist als das polymere Material, wird die Wärmeleitfähigkeit des Abstandshalters durch diese gasgefüllten Poren weiter reduziert.

Durch die Schäumung weist das Material des Abstandshalters Gaseinschlüsse auf mit einem Volumenanteil von bevorzugt höchstens 25 Vol.-%, beispielsweise von 5 Vol.-% bis 25 Vol.-%, besonders bevorzugt von 10 Vol.-% bis 15 Vol.-%. Dadurch kann die Wärmeleitfähigkeit signifikant verringert werden, ohne dass das Material in kritischem Maße mechanisch geschwächt wird.

Der Abstandshalter ist nicht auf eine bestimmte Form beschränkt. Gemeint ist hier die Querschnittsform. Typischerweise ist der Abstandshalter nach Art eines Hohlprofils ausgebildet, weist also einen Hohlraum oder eine Hohlkammer auf, die von polymeren Wänden umgeben ist. Der Hohlraum ist insbesondere dafür vorgesehen und geeignet, in Einbaulage ein Trocknungsmittel aufzunehmen, um den Scheibenzwischenraum der Isolierverglasung frei von Feuchtigkeit zu halten. Prinzipiell kann der Abstandshalter aber auch massiv ausgebildet sein, ohne inneren Hohlraum.

In jedem Fall weist der Abstandshalter zwei einander gegenüberliegende Seitenflächen auf, die typischerweise parallel zueinander ausgerichtet sind. Die Seitenflächen sind dafür vorgesehen, den Glasscheiben der Isolierverglasung zugewandt zu werden und an diesen befestigt zu werden. Der Abstandshalter weist außerdem eine Innenfläche und eine Außenfläche auf, wobei die Innenfläche dafür vorgesehen ist, dem Scheibenzwischenraum zugewandt zu werden, und die Außenfläche dafür vorgesehen ist, der äußeren Umgebung der Isolierverglasung zugewandt zu werden.

Die Breite des Abstandshalters ist im Sinne der Erfindung der Abstand zwischen den Seitenflächen. Die Höhe des Abstandshalters ist im Sinne der Erfindung der Abstand zwischen Innenfläche und Außenfläche. Die Breite beträgt bevorzugt von 5 mm bis 35 mm, besonders bevorzugt von 5 mm bis 33 mm, beispielsweise von 10 mm bis 20 mm. Die Höhe beträgt bevorzugt von 3 mm bis 20 mm, besonders bevorzugt von 5 mm bis 10 mm und ganz besonders bevorzugt von 5 mm bis 8 mm.

In der Ausgestaltung als Hohlprofil weist der Abstandshalter typischerweise zwei Seitenwände auf, die dafür vorgesehen sind, an den Glasscheiben der Isolierverglasung befestigt zu werden. Die besagten Seitenwände sind bevorzugt zueinander parallel ausgerichtet. Zumindest die äußere Fläche der Seitenwände (Seitenflächen), welche in Einbaulage den Glasscheiben der Isolierverglasung zugewandt sind, sind typischerweise plan ausgebildet. Bevorzugt sind die gesamten Seitenwände plan ausgebildet. Das bedeutet, dass auch die innere Fläche, die dem Hohlraum zugewandt ist, plan ausgebildet sind und die Seitenwand eine konstante Materialstärke aufweist.

Die beiden Seitenwände sind miteinander verbunden durch eine Innenwand und eine Außenwand. Die die Seitenwände, die Innenwand und die Außenwand umgeben die besagte Hohlkammer. Die Innenwand ist dafür vorgesehen, in der Isolierverglasung dem Zwischenraum zwischen den Glasscheiben zugewandt zu ein. Die Innenwand ist in einer vorteilhaften Ausgestaltung mit Löchern versehen, um die Wirkung eines Trockenmittels im Hohlraum auf den Zwischenraum zu gewährleisten. Die Außenwand liegt der Innenwand gegenüber, ist also vom besagten Zwischenraum abgewandt und dafür vorgesehen, der äußeren Umgebung der Isolierverglasung zugewandt zu sein.

Der Abstandshalter weist dabei bevorzugt eine Wanddicke von 0,5 mm bis 2 mm, besonders bevorzugt von 0,8 mm bis 1,5 mm auf. Mit Wanddicke ist die Dicke der Wände gemeint, also der Seitenwände, der Außenwand und der Innenwand, sie kann auch als Materialstärke bezeichnet werden.

Die Enden der Abstandshalter sind offen. Das gilt für die gerade Abstandshalter-Abschnitte im Ausgangszustand. Für den Einsatz in einer Isolierverglasung wird der Abstandshalter in eine rahmenartige, insbesondere rechteckige Form gebracht, in der keine offenen Enden mehr vorliegen. Dies erfolgt entweder durch Biegen oder durch Stecken. Beim Biegen wird der Abstandshalter auf die erforderliche Länge zurechtgeschnitten (wobei zuvor auch mehrere gerade Abstandshalterabschnitte mit einem Längsverbinder, der in die aufeinander weisenden Enden beider zu verbindenden Abschnitte gesteckt wird, miteinander zu einem verlängerten Ausgangswerkstück verbunden werden können), in die rahmenartige Form gebogen, so dass die beiden Enden aufeinander weisen, und die beiden Enden dann miteinander verbunden, beispielsweise durch einen Längsverbinder oder einen Eckverbinder, der in die beiden aufeinander weisenden Enden eingesteckt wird. Beim Stecken werden Abstandshalter-Abschnitte zurechtgeschnitten, welche die vier Seiten des Rahmens bilden, und diese dann über Eckverbinder miteinander verbunden, die in die Enden jeweils benachbarter Abschnitte eingesteckt werden.

Die Innenwand ist in einer bevorzugten Ausgestaltung ebenfalls plan ausgebildet. Die Außenwand kann ebenfalls insgesamt plan ausgebildet sein. Die Außenwand und die Innenwand schließen mit den mit ihnen verbundenen Seitenwänden typischerweise jeweils einen Winkel von 90° ein. Dann weist der Abstandshalter ein rechteckiges Profil auf. Häufig ist die Außenwand aber aus mehreren planen Abschnitten aufgebaut: der mittlere Abschnitt ist parallel zur Innenwand angeordnet, die an die Seitenwände angrenzenden Abschnitte schließen einen Winkel größer 90° mit dem mittleren Abschnitt einerseits und der zugeordneten Seitenwand andererseits ein, insbesondere von 120 ° bis 150°, idealerweise 135°. Der gewinkelte Aufbau der Außenwand ist besonders vorteilhaft für die Anbringung eines Dichtmittels im Randbereich der fertigen Isolierverglasung und hat sich daher besonders bewährt. Jede Wand ist an ihren Enden mit den jeweiligen Enden der beiden benachbarten Wände verbunden.

Die Außenfläche und optional auch die Seitenflächen des Abstandshalters sind bevorzugt mit einer Isolationsfolie versehen, welche eine Diffusionsbarriere bereitstellt. Die Isolationsfolie ist in der Ausgestaltung als Hohlprofil Außenwand (genauer gesagt auf der vom Hohlraum abgewandten Oberfläche (Außenfläche) der Außenwand) und optional auf den Seitenwänden (genauer gesagt den äußeren Oberflächen (Seitenflächen) der Seitenwände) angeordnet. Die Isolationsfolie umfasst bevorzugt eine polymere Folie als Trägerfolie, beispielsweise aus oder auf Basis von Polyethylenterephthalat, beispielsweise mit einer Dicke von 10 µm bis 100 µm. Auf der Trägerfolie ist bevorzugt mindestens eine metallische (insbesondere aus oder auf Basis von Eisen, Aluminium, Silber, Kupfer, Gold, Chrom oder Legierungen oder Gemischen davon) und/oder keramische Schicht (insbesondere aus oder auf Basis von Siliziumoxid und/oder Siliziumnitrid) angeordnet, beispielsweise mit einer Dicke von 1 nm bis 1500 nm oder von 10 nm bis 1500 nm. Die Isolationsfolie kann weitere polymere Schichten oder Folien enthalten. Die Isolationsfolie kann beispielsweise durch Kleben auf den Abstandshalter-Abschnitten aufgebracht werden oder auch zusammen mit den Abstandshalter-Abschnitten extrudiert werden.

Die Erfindung umfasst außerdem eine Isolierverglasung, die mit dem erfindungsgemäßen Abstandshalter ausgestattet ist. Die Isolierverglasung umfasst mindestens zwei parallel zueinander angeordnete Glasscheiben, welche durch einen erfindungsgemäßen Abstandshalter miteinander verbunden sind. Der Abstandshalter ist insbesondere in einem Randbereich der zwischen den Glasscheiben angeordnet, bevorzugt umlaufend. Die Glasscheiben sind bevorzugt planparallel angeordnet. Sie bestehen bevorzugt aus Kalk-Natron-Glas und weisen bevorzugt eine Dicke von 1 mm bis 10 mm auf, besonders bevorzugt von 3 mm bis 8 mm. Die beiden Glasscheiben werden durch den Abstandshalter in einem definierten Abstand zueinander gehalten, so dass ein Scheibenzwischenraum ausgebildet wird, der bevorzugt durch den umlaufenden Abstandshalter abgedichtet wird. Dieser Scheibenzwischenraum ist bevorzugt mit einem Inertgas gefüllt, beispielsweise Argon oder Krypton, um die Wärmeleitfähigkeit durch die Isolierverglasung zu verringern.

Der Abstandshalter (insbesondere seine Seitenwände) ist bevorzugt über eine Dichtmasse mit den Glasscheiben verbunden. Die Dichtmasse ist bevorzugt ein Butyl-Dichtmasse. Auf der Außenwand, insbesondere in einem randständigen Zwischenraum zwischen den Glasscheiben, der durch die Glasscheiben und die Außenwand des Abstandshalters begrenzt ist und nach außen hin geöffnet ist, ist bevorzugt eine äußere Dichtmasse eingefüllt, insbesondere organische Dichtmasse aus oder auf Basis von Polysulfiden, Silikonen, RTV (raumtemperturvernetzenden)-Silikonkautschuk, HTV-(hochtemperturvernetzenden) Silikonkautschuk, peroxidisch-vernetztem Silikonkautschuk und/oder additionsvernetztem-Silikonkautschuk, Polyurethanen, Butylkautschuk und/oder Polyacrylaten.

Der innere Hohlraum des Abstandshalters ist bevorzugt mit einem Trockenmittel befüllt. Als Trockenmittel eignen sich insbesondere Kieselgele, Molekularsiebe, CaCl₂, Na₂SO₄, Aktivkohle, Silikate, Bentonite und/oder Zeolithe.

Eine Isolierverglasung aus zwei Glasscheiben wird auch als Doppelverglasung bezeichnet. Die Isolierverglasung kann aber auch drei Glasscheiben (Dreifachverglasung) oder sogar mehr Glasscheiben umfassen. Eine solche Isolierverglasung kann entweder gebildet sein, indem zwischen jeweils benachbarten Glasscheiben ein Abstandshalter angeordnet ist, wobei mindestens ein Abstandshalter der Isolierverglasung ein erfindungsgemäße Abstandshalter ist, bevorzugt sämtliche Abstandshalter der Isolierverglasung. Alternativ ist es aber auch möglich, dass der erfindungsgemäße Abstandshalter die beiden äußersten Glasscheiben miteinander verbindet und seine Innenwand Aufnahmen für die zwischenliegende mindestens eine Glasscheibe aufweist, in welche diese eingesetzt ist.

Die Erfindung umfasst außerdem ein Verfahren zur Herstellung eines erfindungsgemäßen Abstandshalters. Dabei wird
(a) ein polymeres Basismaterial aufgeschmolzen,
(b) dem polymeren Basismaterial mindestens ein Aerogel zugesetzt,
(c) das polymere Basismaterial mit dem Aerogel vermischt,
(d) aus dem polymeren Basismaterial mit dem Aerogel ein Abstandshalter erzeugt.

Das Erzeugen des Abstandshalters in Verfahrensschritt (d) erfolgt bevorzugt durch Extrusion.

In einer ersten Ausführungsform des Verfahrens wird das Basismaterial aufgeschmolzen (Verfahrensschritt (a)), das Aerogel zugesetzt (Verfahrensschritt (b)), Basismaterial und Aerogel vermischt (Verfahrensschritt (c)) und der Abstandshalter dann direkt aus dieser Schmelze erzeugt (Verfahrensschritt (d)), bevorzugt extrudiert.

In einer zweiten Ausführungsform wird das Verfahren gleichsam in zwei getrennten Schritten durchgeführt. Das Basismaterial wird aufgeschmolzen (Verfahrensschritt (a)), das Aerogel zugesetzt (Verfahrensschritt (b)) und Basismaterial und Aerogel vermischt (Verfahrensschritt (c)). Nach Verfahrensschritt (c) wird ein Granulat erzeugt, welches seinerseits als Ausgangsmaterial für die eigentliche Erzeugung des Abstandshalters dient. Das Erzeugen des Granulats erfolgt bevorzugt durch Extrusion. Dabei wird typischerweise eine Granuliervorrichtung eingesetzt, beispielsweise eine Art feine Lochplatte, durch welche die Masse extrudiert wird und nach kurzer Extrusionslänge abgeschnitten wird. Das besagte Granulat wird dann erneut ausgeschmolzen und daraus der Abstandshalter erzeugt (Verfahrensschritt (d)), bevorzugt extrudiert.

Die zweite Ausführungsform ist bevorzugt. Sie ermöglicht einerseits eine robustere Prozessführung. Probleme beispielsweise beim Vermischen von Aerogel und Basismaterial führen nicht direkt dazu, dass die Abstandshalter-Herstellung gestoppt werden muss. Stattdessen kann das Granulat in größerer Menge auf Vorrat vorgehalten werden. Andererseits ermöglicht diese Ausführungsform auch die lokale Trennung der beiden Prozessschritte. Das Granulat kann transportiert werden. So ist es beispielsweise möglich, dass der Hersteller des Abstandshalters das Granulat in vorgefertigter Form von einem Kunststoffzulieferer einkauft, welcher typischerweise die größere Expertise hinsichtlich der Kunststoffverarbeitung aufweist.

Das Aufschmelzen des Basismaterials und das Vermischen desselben mit dem Aerogel-Zusatz erfolgt bevorzugt in einem Extruder, insbesondere in dem Extruder, mit dem auch der Abstandshalter extrudiert wird (erste Ausführungsform) beziehungsweise das Granulat extrudiert wird (zweite Ausführungsform). Besonders bevorzugt wird dabei ein Doppelschneckenextruder eingesetzt, weil dieser ein bessere Vermischung gewährleistet als ein Einschneckenextruder. Dabei wird das Basismaterial mittels zweier rotierender Schneckenwellen durch einen beheizten Zylinder gefördert und dabei aufgeschmolzen.

Das Aerogel wird dem Basismaterial in einer vorteilhaften Verfahrensführung als Schüttgut zugesetzt, insbesondere als Granulat oder Pulver. Das ist vorteilhaft im Hinblick auf eine gute und homogene Durchmischung des Basismaterials mit dem Aerogel. Die Partikelgröße beträgt bevorzugt höchstens (das heißt kleiner oder gleich) 4 mm, besonders bevorzugt höchstens 2 mm.

Soll der Abstandshalter auch einem Glasfaser-Anteil aufweisen, so werden dem Basismaterial Glasfasern beigemischt. In einer vorteilhaften Verfahrensführung erfolgt dies mit dem gleichen Extruder, mit dem auch der Aerogel-Zusatz beigefügt wird.

Es ist aber auch möglich, dass Aerogel und Glasfasern in zwei getrennten Schritten zugegeben werden. So ist es beispielsweise denkbar, dass der Hersteller des Abstandshalters das Basismaterial bereits versetzt mit Glasfasern zukauft und dann das Aerogel selbst beifügt (insbesondere in der ersten Ausführungsform).

Typischerweise enthält der Abstandshalter außerdem weitere Zusätze, die im Rahmen der vorliegenden Erfindung als "sonstige Zusätze" bezeichnet werden und für industriell verarbeitete Kunststoffe üblich ist, insbesondere Stabilisatoren (beispielsweise UV-Stabilisatoren), Farbadditive und/oder Verarbeitungshilfsmittel. Diese können dem Basismaterial im gleichen Verfahrensschritt beigegeben werden wie das Aerogel und die etwaigen Glasfasern. Es ist jedoch alternativ möglich, dass das Basismaterial in Verfahrensschritt (a) bereits mit diesen sonstigen Zusätzen bereitgestellt wird.

Soll der Abstandshalter geschäumt sein, so wird der Kunststoffmasse ein Schäumungsmittel beigegeben, beispielsweise mit einem Anteil von 0,1 Gew.-% bis 3 Gew-%. Das Schäumungsmittel wird insbesondere thermisch zersetzt und setzt dabei ein Gas frei, welches zur Bildung von gasgefüllten Poren führt und damit zur Schäumung des Materials. In der zweiten Ausführungsform wird das Schäumungsmittel bevorzugt dem aufgeschmolzenen Granulat zugesetzt, aus dem dann der Abstandshalter erzeugt, insbesondere extrudiert wird. Dadurch wird der Schäumungsgrad, also die Beschaffenheit des Abstandshalters direkt bei seiner Herstellung wie im Einzelfall gewünscht eingestellt.

Der Abstandshalter wird in Verfahrensschnitt (d) typischerweise in Form gerader Abschnitt nach Art eines Endlosprofils gefertigt als gerade Abstandshalter-Abschnitte, typischerweise mit einer Einheitslänge. Soll er in einer Isolierverglasung verbaut werden, so wird daraus die rahmenartige Form mit den erforderlichen Abmessungen erzeugt. Dies kann durch Biegen erfolgen, wie es auch für Abstandshalter aus Aluminium üblich ist, falls der polymere Abstandshalter biegbar ist. Die Biegbarkeit kann beispielsweise durch einen vergleichsweise geringen Glasfaseranteil und Verstärkungsstreifen in den Seitenwänden gewährleistet werden, wie es in WO2015043848A1 vorgeschlagen wurde, oder durch eine äußerlich angebrachte metallische Folie, wie in DE102010006127A1 offenbart. Beim Biegen wird der Abstandshalter auf die erforderliche Länge zurechtgeschnitten (wobei zuvor auch mehrere gerade Abstandshalterabschnitte mit einem Längsverbinder, der in die aufeinander weisenden Enden beider zu verbindenden Abschnitte gesteckt wird, miteinander zu einem verlängerten Ausgangswerkstück verbunden werden können), in die rahmenartige Form gebogen, so dass die beiden Enden aufeinander weisen, und die beiden Enden dann miteinander verbunden, beispielsweise durch einen Längsverbinder oder einen Eckverbinden, der in die beiden aufeinander weisenden Enden eingesteckt wird. Alternativ können vier gerade Teilabschnitte abgelängt werden, welche mit Eckverbindern zum rahmenartigen Abstandshalter zusammengesteckt werden.

Bevorzugt wird eine Isolationsfolie zumindest auf der Außenfläche des Grundkörpers angebracht.

Die Erfindung umfasst außerdem die Verwendung eines erfindungsgemäßen Abstandshalters in einer Isolierverglasung.

Im Folgenden wird die Erfindung anhand einer Zeichnung und Ausführungsbeispielen näher erläutert. Die Zeichnung ist eine schematische Darstellung und nicht maßstabsgetreu. Die Zeichnung schränkt die Erfindung in keiner Weise ein.

Es zeigen:
- Fig. 1: einen perspektivischen Querschnitt durch einen erfindungsgemäßen Abstandshalter,
- Fig. 2: einen Querschnitt durch eine Isolierverglasung mit dem Abstandshalter aus Figur 1.

Figur 1 zeigt einen erfindungsgemäßen Abstandshalter 1 für eine Isolierverglasung. Der Abstandshalter 1 ist aus einem polymeren Basismaterial gefertigt (beispielsweise SAN), welchem ein Aerogel zugesetzt ist. Durch den Aerogel-Anteil wird die Wärmeleitfähigkeit des Abstandshalters 1 vorteilhaft verringert, so dass die thermische Isolationswirkung einer Isolierverglasung, in der der Abstandshalter 1 eingesetzt wird, verbessert werden kann.

Außerdem weist das Material des Abstandshalters 1 in bevorzugten Ausgestaltungen einen Glasfaseranteil auf, um die mechanischen Eigenschaften, insbesondere die Steifigkeit, zu verbessern. Darüber hinaus weist das Material des Abstandshalters 1 weitere fachübliche Zusätze auf, wie chemische Stabilisatoren, UV-Stabilisatoren, Farbadditive, Härtungsmittel und/oder Verarbeitungshilfsmittel.

Das Material des Abstandshalters 1 kann geschäumt sein, um die Wärmeleitfähigkeit weiter zu verringern.

Der Abstandshalter 1 ist aufgebaut aus zwei zueinander parallelen Seitenwänden, einer Innenwand und einer Außenwand, wobei die Innenwand und die Außenwand zwischen den Seitenwänden verlaufen. Die Seitenwände verlaufen in der Darstellung vertikal und sind dafür vorgesehen, mit den Glasscheiben der Isolierverglasung in Kontakt gebracht zu werden. Die Innenwand ist in der Darstellung oben horizontal verlaufend angeordnet und ist dafür vorgesehen, dem inneren Scheibenzwischenraum der Isolierverglasung zugewandt zu werden. Die Außenwand ist in der Darstellung unten angeordnet, so umfasst einen planen mittleren Abschnitt, der parallel zur Innenwand angeordnet ist und zwei plane Randabschnitte, die in einem Winkel von etwa 135° zum mittleren Abschnitt einerseits und zum jeweils angrenzenden Seitenabschnitt andererseits angeordnet ist. Der Abstandshalter 1 umgibt einen Hohlraum, welcher dafür vorgesehen ist, mit einem Trockenmittel gefüllt zu werden.

Figur 2 zeigt einen Querschnitt durch eine Isolierverglasung im Bereich des Abstandshalters 1. Die Isolierverglasung besteht aus zwei Glasscheiben 3, 4 aus Kalk-Natron-Glas mit einer Dicke von beispielsweise 4 mm, die über den im Randbereich angeordneten Abstandshalter 1 miteinander verbunden sind. Der Seitenwände des Abstandshalters 1 sind über jeweils eine Dichtungsschicht 5 mit den Glasscheiben 3, 4 verbunden. Die Dichtungsschicht 5 besteht beispielsweise aus Butyl. Im Randraum der Isolierverglasung zwischen den Glasscheiben 3, 4 und dem Abstandshalter 1 ist umlaufend eine äußere Dichtmasse 6 angeordnet. Die Dichtmasse 6 ist beispielsweise ein Silikonkautschuk.

Der Hohlraum des Abstandshalters 1 ist mit einem Trockenmittel 7 gefüllt. Das Trockenmittel 7 ist beispielsweise ein Molekularsieb. Das Trockenmittel 7 nimmt eine zwischen den Glasscheiben 3, 4 vorhandene Restfeuchtigkeit auf und verhindert so das Beschlagen der Glasscheiben 3, 4 im Scheibenzwischenraum. Die Wirkung des Trockenmittels 7 wird durch nicht dargestellte Löcher in der Innenwand des Abstandshalters 1 begünstigt.

Die Außenwand (und typischerweise daran angrenzende Abschnitte jeder Seitenwand, hier nicht dargestellt) sind mit einer Isolationsfolie 2 versehen, jeweils auf der vom Hohlraum abgewandten Oberfläche. Die Isolationsfolie 2 verringert eine Diffusion durch den Abstandshalter 1 hindurch. Dadurch kann der Feuchtigkeitseintritt in den Scheibeninnenraum oder der Verlust der Inertgasfüllung des Scheibeninnenraums verringert werden. Die Isolationsfolie 2 verbessert außerdem die thermischen Eigenschaften des Abstandshalters 1, verringert also die Wärmeleitfähigkeit. Die Isolationsfolie 2 umfasst beispielsweise die folgende Schichtenfolge: eine polymere Trägerfolie (bestehend aus LLDPE (lineares Polyethylen niedriger Dichte), Dicke: 24 µm) / eine metallische Schicht (bestehend aus Aluminium, Dicke: 50 nm) / eine polymere Schicht (PET, 12 µm) / eine metallische Schicht (Al, 50 nm) / eine polymere Schicht (PET, 12 µm).

Der Effekt des Aerogel-Zusatzes kann durch die folgenden Simulationen abgeschätzt werden. Dabei wurden für verschiedene Basismaterialien mit unterschiedlichen Aerogel- und Glasfaseranteilen die Wärmeleitfähigkeit errechnet. Hierbei wurden folgende Werte der Wärmeleitfähigkeit der verschiedenen Bestandteile zugrunde gelegt, wobei sie die Wärmeleitfähigkeit des Abstandshalters additiv aus derjenigen seiner Bestandteile mit der entsprechenden prozentualen Gewichtung ergibt:

| | |
|---|---|
| - SAN (Basismaterial): | 0,16600 W/(mK) |
| - ABS (Basismaterial), geschäumt: | 0,09540 W/(mK) |
| - Glasfasern bei angenommener Ausrichtung: | 0,26943 W/(mK) |
| - Aerogel: | 0,01000 W/(mK) |

Das Aerogel ist dabei Quartzene-Pulver des Typs Z2TP der Firma *Svenska Aerogel,* ein hydrophiles silikatbasiertes Aerogel mit einer mittleren Partikelgröße von 12 µm.

Die Zusammensetzung und die errechnete Wärmeleitfähigkeit können Tabelle 1 entnommen werden.

**Tabelle 1**

| Bestandteil | Zusammensetzung | | | |
|---|---|---|---|---|
| | **Vergleichsbeispiel** | **Beispiel 1** | **Beispiel 2** | **Beispiel 3** |
| SAN | 65 Gew.-% | 65 Gew.-% | 65 Gew.-% | - |
| ABS, geschäumt | - | - | - | 65 Gew.-% |
| Glasfasern | 35 Gew.-% | 25 Gew.-% | 20 Gew.-% | 25 Gew.-% |
| Aerogel | - | 10 Gew.-% | 15 Gew.-% | 10 Gew.-% |
| | | | | |
| **Wärmeleitfähigkeit** | 0,20220 W/(mK) | 0,17626 W/(mK) | 0,16329 W/(mK) | 0,13037 W/(mK) |

Das Vergleichsbeispiel ist ein herkömmlicher polymerer Abstandshalter auf Basis von SAN mit einem vergleichsweise hohen Glasfaseranteil.

In Beispiel 1 wird ein Aerogel-Anteil von 10% eingesetzt, wobei der Glasfaseranteil entsprechend reduziert wurde, um den Anteil an polymerem Basismaterial konstant zu halten. Es tritt eine Verringerung der Wärmeleitfähigkeit gegenüber dem Vergleichsbeispiel um 13% auf.

In Beispiel 2 wird ein höherer Aerogel-Anteil von 15% eingesetzt, der Glasfaseranteil entsprechend wieder entsprechend reduziert. Es tritt eine Verringerung der Wärmeleitfähigkeit gegenüber dem Vergleichsbeispiel um 19% auf.

In Beispiel 3 wird statt SAN als Basismaterial ABS verwendet und das Material geschäumt. Aerogel- und Glasfaseranteil entsprechen Beispiel 1. Es tritt eine Verringerung der Wärmeleitfähigkeit gegenüber dem Vergleichsbeispiel um 36% auf.

### Bezugszeichenliste:

- (1): Abstandshalter
- (2): Isolationsfolie
- (3): Glasscheibe
- (4): Glasscheibe
- (5): Dichtungsschicht
- (6): äußere Dichtmasse
- (7): Trockenmittel

## Patentansprüche

1. Abstandshalter (1) für eine Isolierverglasung, der aus einem Material gefertigt ist, welches mindestens ein polymeres Basismaterial enthält,
wobei dem polymeren Basismaterial mindestens ein Aerogel zugesetzt ist.

2. Abstandshalter (1) nach Anspruch 1, wobei der Anteil des polymeren Basismaterials mindestens 40 Gew.-% beträgt, bevorzugt mindestens 50 Gew.-%, ganz besonders bevorzugt mindestens 60 Gew.-%, und der Aerogel-Anteil mindestens 5 Gew.-%, bevorzugt mindestens 10%, besonders bevorzugt von 10 Gew.-% bis 20 Gew.-%, ganz besonders bevorzugt von 10 Gew.-% bis 15 Gew.-%.

3. Abstandshalter (1) nach Anspruch 1 oder 2, wobei dem polymeren Basismaterial außerdem Glasfasern zugesetzt sind und wobei der Glasfaser-Anteil mindestens 15 Gew.-% beträgt, bevorzugt mindestens 20 Gew.-%, besonders bevorzugt von 20 Gew.-% bis 30 Gew.-%, ganz besonders bevorzugt von 20 Gew.-% bis 25 Gew.-%.

4. Abstandshalter (1) nach einem der Ansprüche 1 bis 3, wobei das Material
- mindestens 5 Gew.-% des Aerogels, bevorzugt mindestens 10 Gew.-%, besonders bevorzugt von 10 Gew.-% bis 20 Gew.-%, ganz besonders bevorzugt von 10 Gew.-% bis 15 Gew.-%,
- mindestens 15 Gew.-% an Glasfasern, bevorzugt mindestens 20 Gew.-%, besonders bevorzugt von 20 Gew.-% bis 30 Gew.-%, ganz besonders bevorzugt von 20 Gew.-% bis 25 Gew.-%,
- höchstens 5 Gew.-% sonstiger Zusätze, insbesondere enthaltend Stabilisatoren, Farbadditive, Härtungsmittel und/oder Verarbeitungshilfsmittel, bevorzugt höchstens 2 Gew.-%, besonders bevorzugt von 0,1 Gew.-% bis 2 Gew.-%,
enthält, wobei der Rest durch das polymere Basismaterial gebildet wird.

5. Abstandshalter (1) nach einem der Ansprüche 1 bis 4, wobei das polymere Basismaterial Polypropylen (PP), Acrylnitril-Butadien-Styrol (ABS), Acrylester-Styrol-Acrylnitril (ASA), Acrylnitril-Butadien-Styrol-Polycarbonat (ABS/PC), Styrol-Acrylnitril (SAN), mit Glykol modifiziertes PET (PETG), Polyethylenterephthalat-Polycarbonat (PET/PC), Polybutylenterephthalat-Polycarbonat (PBT/PC) ist oder Copolymere oder Derivate oder Gemische davon.

6. Abstandshalter (1) nach einem der Ansprüche 1 bis 5, wobei das Aerogel ein Polymer-Aerogel, ein Silikat-Aerogel und/oder ein Cellulose-Aerogel ist.

7. Abstandshalter (1) nach einem der Ansprüche 1 bis 6, wobei das Material geschäumt ist und dabei Gaseinschlüsse aufweist mit einem Volumenanteil von bevorzugt höchstens 25 Vol.-%, besonders bevorzugt von 10 Vol.-% bis 15 Vol.-%.

8. Abstandshalter (1) nach einem der Ansprüche 1 bis 7, welcher aufgebaut ist aus zwei zueinander parallelen Seitenwänden, die miteinander verbunden sind durch eine Innenwand und eine Außenwand, wobei die Seitenwände, die Innenwand und die Außenwand eine Hohlkammer umgeben.

9. Abstandshalter (1) nach Anspruch 8, wobei zumindest die Außenwand mit einer Isolationsfolie versehen ist, welche bevorzugt eine polymere Trägerfolie und mindestens eine metallische oder keramische Schicht enthält.

10. Isolierverglasung, mindestens umfassend zwei parallel zueinander angeordnete Glasscheiben (3, 4), welche durch einen Abstandshalter (1) nach einem der Ansprüche 1 bis 9 miteinander verbunden sind, der im Randbereich zwischen den Glasscheiben (3, 4) angeordneten ist.

11. Verfahren zur Herstellung eines Abstandshalters (1) nach einem der Ansprüche 1 bis 9, wobei
(a) ein polymeres Basismaterial aufgeschmolzen wird,
(b) dem polymeren Basismaterial mindestens ein Aerogel zugesetzt wird,
(c) das polymere Basismaterial mit dem Aerogel vermischt wird,
(d) aus dem polymeren Basismaterial mit dem Aerogel ein Abstandshalter erzeugt wird.

12. Verfahren nach Anspruch 11, wobei das Aerogel in Verfahrensschritt (b) in Form eines Granulats oder Pulvers zugesetzt wird, bevorzugt mit einer Partikelgröße von höchstens 4 mm, besonders bevorzugt höchstens 2 mm.

13. Verfahren nach Anspruch 11 oder 12, wobei nach Verfahrensschritt (c) ein Granulat erzeugt wird, welches vor Verfahrensschritt (d) aufgeschmolzen wird.

14. Verfahren nach einem der Ansprüche 11 bis 13, wobei der Abstandshalter (1) in Verfahrensschritt (d) durch Extrusion erzeugt wird.

15. Verfahren nach einem der Ansprüche 11 bis 14, wobei das Aufschmelzen des Basismaterials in Verfahrensschritt (a) und das Vermischen des Aerogels mit dem Basismaterial in Verfahrensschritt (c) in einem Doppelschneckenextruder erfolgt.
